# EUROPÄISCHE PATENTSCHRIFT

(11) **EP 0 312 677 B1**
(45) Veröffentlichungstag und Bekanntmachung des Hinweises auf die Patenterteilung: **25.11.1992**
(21) Anmeldenummer: 88102420.2
(22) Anmeldetag: 19.02.1988
(51) Int. Cl.: D06M 13/165

(54) **Mittel zum Glätten von Textilfasermaterialien**
Lubrification agent for textile fibres
Agent d'ensimage de fibres textiles

(30) Priorität: 15.10.1987 DE 3734931
(43) Veröffentlichungstag der Anmeldung: 26.04.1989
(73) Patentinhaber: Henkel Kommanditgesellschaft auf Aktien, 40191 Düsseldorf (DE)
(72) Erfinder: Veitenhansl, Rudolf, Dr., D-5657 Haan (DE); Waltenberger, Peter, D-5461 Breitscheid-Hollig (DE); Lange, Fritz, Dr., D-4300 Essen (DE); Uphues, Günter, D-4019 Monheim (DE); Ploog, Uwe, Dr., D-5657 Haan (DE)

(56) Entgegenhaltungen:
- DE-A- 2 646 543
- GB-A- 1 189 581
- US-A- 4 496 632
- DERWENT JAPANESE PATENT GAZETTE, Woche X20, Section Petroleum, Seite 2, Nr 37046, Derwent Publications Ltd., London

## Beschreibung

Die Erfindung betrifft die Verwendung aliphatischer Polyether als Glättemittel sowie ein Verfahren zum Glätten von Textilfasermaterialien.

Höhere Laufgeschwindigkeiten Von Garnen und Fäden sowie differenzierte und ausgefeilte Techniken zur Herstellung textiler Flächengebilde haben dazu geführt, daß in der modernen Textilindustrie an das Laufverhalten von Garnen immer höhere Anforderungen gestellt werden. Um diesen Anforderungen gerecht zu werden, müssen auf die Garne sowie auf die daraus hergestellten Flächengebilde zur Verbesserung ihrer Weiterverarbeitungseigenschaften glättende und geschmeidigmachende Substanzen aufgebracht werden.

Die zum Einsatz gelangenden Glättemittel müssen zum einen sowohl die Faser/Faser-Reibung als auch die Faser/Metall-Reibung reduzieren, zum anderen eine einwandfreie Vernähbarkeit textiler Flächengebilde gewährleisten. Treten beim Vernähen zu hohe Reibkräfte auf, entstehen Nähschäden, indem Fäden angeschlagen, zerschlagen oder thermisch geschädigt werden. Die Folge von Nähschäden ist insbesondere bei Maschenware folgenschwer, weil spätestens bei mechanischer Beanspruchung der Ware Fallmaschen entstehen. Aus diesem Grunde ist auch die Beweglichkeit der Fäden im Maschenverband von großer Bedeutung. Die Verminderung der Nadeleinstichkräfte während des Nähens auf modernen Schnellnähern hat besondere Bedeutung gewonnen, da Schnellnäher rein mechanisch bis 7 000 Einstiche pro Minute leisten können. Hierzu sind jedoch dickere, da schwingungsstabilere Nadeln erforderlich, die wiederum leichter Maschenschäden verursachen.

Paraffine, Ester, Polyethylene, Silikone sowie Polyalkylenglykole sind bekannte Glättemittel (siehe beispielsweise in "Melliand Textilberichte" 3, 203 bis 207 (1977)), deren Wirksamkeit in vielen Fällen von der Art des Fasersubstrates abhängt. Aus der deutschen Patentanmeldung DE-A-32 38 395 sind Polyethylene mit einem mittleren Molekulargewicht von 3 000 bis 8 000, einer Dichte von 0,94 bis 1,01, einer Säurezahl von 25 bis 60 und einer Verseifungszahl von 40 bis 80 als Glättemittel für Textilfasermaterialien bekannt.

Aus der japanischen Offenlegungsschrift JP-A-51038524 (Abstract in Derwent Japanese Patent Gazette, Nr. 37046) ist bekannt, daß aliphatische Polyether mit einem Molekulargewicht über 4000 in Spinnpräparationen enthalten sein können. Derartige Spinnpräparationen sollen keine extrem niedrigen Reibungseigenschaften haben, da ansonsten z. B. beim Texturieren keine genügende Kräuselung erreicht wird.

In der amerikanischen Patentschrift US-A-4496632 wird ein Verfahren zur Behandlung von speziellen Filamenten beschrieben, wobei Polyether mit endständigen kurzkettigen Alkylresten eingesetzt werden.

Gemäß britischer Anmeldung GB-A-1189581 können aliphatische Polyether, die zwingend einen kurzkettigen Alkylrest mit 1 oder 2 C-Atome endständig tragen, zur Faserbehandlung verwendet werden.

Schließlich sind aus der japanischen Offenlegungschrift JP-A-74/86553 ölige Mittel als Spinnpräparationen bekannt, die Polyetherverbindungen auf Basis von C₂₋₄-Alkylenoxiden enthalten.

Die Aufgabe der vorliegenden Erfindung bestand in der Entwicklung von Glättemitteln, die im Vergleich zu Glättemitteln aus dem Stand der Technik eine deutliche Verbesserung, d.h. eine deutliche Reduzierung der Faser/Faser-Reibung und der Faser/Metall-Reibung sowie eine deutliche Verringerung der Einstichkräfte bewirken und deren Wirksamkeit von der Art des Fasersubstrates unabhängig ist.

In der älteren deutschen Patentanmeldung P 37 06 362.6 sind Dialkylether als Glättemittel beschrieben. Diese Mittel bewirken eine deutliche Reduzierung der Faser/Faser-Reibung und der Faser/Metall-Reibung sowie eine Verringerung der Nadeleinstichkräfte. Überraschenderweise wurde nun gefunden, daß Textilfasermaterialien, die mit aliphatischen Polyethern der allgemeinen Formel

R¹ - X - O - R²

mit R¹, R² = gerad- und/oder verzweigtkettige, gesättigte und/oder ungesättigte, OH-gruppenhaltige oder OH-gruppenfreie Alkylreste natürlichen und/oder synthetischen Ursprungs mit 6 bis 24 C-Atomen und X = Homo- oder Copolymer enthaltend ein oder mehrere C₂ ₋ ₆-Alkylenoxide mit einem Polymerisationsgrad von 1 - 25 behandelt wurden, ebenfalls stark verminderte Reibungskoeffizienten sowie deutlich reduzierte Einstichkräfte aufweisen.

Gegenstand der Erfindung ist dementsprechend die Verwendung von aliphatischen Polyethern der allgemeinen Formel

R¹ - X - O - R²

mit R¹, R² = gerad- und/oder verzweigtkettige, gesättigte und/oder ungesättigte, OH-gruppenhaltige oder OH-gruppenfreie Alkylreste natürlichen und/oder synthetischen Ursprungs mit 6 bis 24 C-Atomen und X = Homo- oder Copolymer enthaltend ein oder mehrere C₂₋₆-Alkylenoxide mit einem Polymerisationsgrad von 1 - 25 alleine oder in Kombination mit bekannten Glättemitteln in Form von Lösungen, Emulsionen oder Dispersionen als Glättemittel für Strickgarn, Webgarn, Nähgarn, Wirkware oder Gewebe.

Ferner ist ein Verfahren zum Glätten von Strickgarn, Webgarn, Nähgarn, Wirkware oder Gewebe Erfindungsgegenstand, das dadurch gekennzeichnet ist, daß diese mit aliphatischen Polyether der allgemeinen Formel

R¹ - X - O - R²

mit R¹, R² = gerad- und/oder verzweigtkettige, gesättigte und/oder ungesättigte, OH-gruppenhaltige oder OH-gruppenfreie Alkylreste natürlichen und/oder synthetischen Ursprungs mit 6 bis 24 C-Atomen und X = Homo- oder Copolymer enthaltend ein oder mehrere C₂₋₆-Alkylenoxide mit einem Polymerisationsgrad von 1 - 25 alleine oder in Kombination mit bekannten Glättemittein in Form von Lösungen, Emulsionen oder Dispersionen behandelt werden.

In der vorliegenden Erfindung umfaßt der Begriff "Alkyl" Alkyl-und/oder Alkenylreste.

Vorzugsweise werden solche aliphatischen Polyether der allgemeinen Formel

R¹ - X - O - R²

verwendet, in der die Reste R¹, R² für Alkylgruppen mit 8 bis 22 C-Atomen stehen und X ein Homo- oder Copolymer enthaltend ein oder mehrere C₂₋₄-Alkylenoxide mit einem Polymerisationsgrad von 1 - 12 bedeutet. Besonders bevorzugt werden aliphatische Polyether der oben genannten allgemeinen Formel, in der die Reste R¹, R² für Alkylgruppen mit 12 - 18 C-Atomen stehen und X Ethylenoxid mit einem Polymerisationsgrad von 1 - 6 bedeutet. Talgalkyl . 2 Ethylenoxid (EO)-Talgalkylether, Talgalkyl . 1 EO - talgalkylether, Talgalkyl . 5 EO - talgalkylether, Dodecyl . 2 EO-Talgalkylether und Talgalkyl . 5 EO - stearylether sind Beispiele für besonders bevorzugt eingesetzte aliphatische Polyether.

Die Herstellung der erfindungsgemäß verwendeten aliphatischen Polyether erfolgt in ansich bekannter Weise, indem beispielsweise die nach bekannten Methoden hergestellten alkoxylierten, beispielsweise ethoxylierten und/oder propoxylierten C₆₋₂₄-Alkylalkohole in Form ihrer Alkalisalze mit Alkalisalzen von C₆₋₂₄-Alkylsulfaten bei 130 bis 200 °C umgesetzt werden.

Die aliphatischen Polyether werden als einzige Glättemittelkomponente oder aber in Kombination mit bekannten Glättemitteln in Glättemittelmischungen eingesetzt. Als bekannte Glättemittel kommen vorzugsweise Paraffine mit Erweichungspunkten zwischen 35 und 80 °C, Polyethylene, beispielsweise anoxidierte Polyethylenwachse gemäß DE-A-32 38 395, Fettsäureester mit 8 bis 22 C-Atomen im Fettrest und 1 bis 22 C-Atomen im Alkoholrest, beispielsweise Palmitinsäuremethylester, Stearylstearat, Behenylbehenat und/oder Isotridecylstearat, Silicone, beispielsweise Dimethylpolysiloxan und/oder Polyalkylenglycole, beispielsweise Polyethylenglycole mit mittleren Molekulargewichten von 600 bis 2 000, zum Einsatz. In Glättemittelmischungen liegt das Gewichtsverhältnis aliphatischer Polyether : Glättemitteln aus dem Stand der Technik vorzugsweise zwischen 10 : 1 und 1 : 4, besonders bevorzugt zwischen 4 : 1 und 1 : 1.

Die erfindungsgemäß verwendeten Polyether werden in Form von Lösungen, Emulsionen oder Dispersionen auf Strickgarn, Webgarn, Nähgarn, Wirkware oder Gewebe aufgebracht. Die Applikation kann sowohl aus Wasser als auch aus organischen Lösungsmitteln, beispielsweise aus aliphatischen und/oder aromatischen Kohlenwasserstoffen wie Benzin, Cyclohexan, Toluol, Xylol oder halogenierten, vorzugsweise chlorierten Kohlenwasserstoffen, wie Methylenchlorid, per-Chlorethylen, erfolgen. In Lösungen liegt der Glättemittelgehalt zwischen 5 und 10 Gewichtsprozent (Gew.-%), in Emulsionen und Dispersionen zwischen 5 und 30 Gew.-%. Vorzugsweise werden sie in Form wäßriger Dispersionen auf Strickgarn, Webgarn, Nähgarn, Wirkware oder Gewebe aufgebracht. Der Begriff Strickgarn, Webgarn, Nähgarn, Wirkware oder Gewebe umfaßt natürliche Fasern, beispielsweise Baumwolle, Wolle und/oder Zellwolle, synthetische Fasern, beispielsweise Polyacrylnitril, Polyester, Polyamid, Triacetat, Polyethylen und/oder Polypropylen sowie Mischungen natürlicher und synthetischer Fasern.

Die Herstellung der wäßrigen Dispersionen, die die Polyether enthalten, erfolgt in ansich bekannter Weise, indem alle Komponenten bei 80 bis 170 °C gemischt werden oder alle Komponenten mit Ausnahme von Wasser geschmolzen werden und anschließend Wasser, gegebenenfalls unter Druck, bei 80 bis 170 °C zugegeben wird. Es ist jedoch auch möglich, die Schmelze zu 80 bis 100 °C heißem Wasser zu geben. Die entstehenden feinteiligen, wäßrigen Dispersionen weisen Feststoffgehalte von 5 bis 40 Gew.-% und pH-Werte von 3,5 bis 11 auf.

Die Applikation erfolgt mit Hilfe üblicher Apparaturen, wie Färbeapparaturen für Kreuzspulen, Strang oder Muffs, Haspelkufen oder Düsenfärbeanlagen auf Strickgarn, Webgarn, Nähgarn, Wirkware oder Gewebe. Die Applikation nach einem Ausziehverfahren, beispielsweise einem Ziehverfahren aus einem Farb- oder Spülbad, erfolgt aus wäßriger Flotte mit einem Flottenverhältnis zwischen 1 : 2 und 1 : 40 und einem pH-Wert in der Flotte zwischen 2 und 8 bei Temperaturen zwischen 25 und 80 °C und einer auf das Warengewicht bezogenen Konzentration von 0,2 bis 3,0, vorzugsweise von 0,2 bis 2,5 Gew.% an Glättemittelwirkstoff. Der Auftrag kann auch nach einem Zwangsapplikationsverfahren, beispielsweise Foulardieren, Tauchschleuderverfahren, Galettenapplikation, über Dosierpumpensysteme, wie sie bei der Herstellung synthetischer Filamentgarne üblich sind, oder Aufsprühen, auf Strickgarn, Webgarn, Nähgarn, Wirkare oder Gewebe erfolgen. Im Foulardverfahren wird - auf 100 % Wirkstoffgehalt bezogen - mit einer Konzentration von 1 bis 50 g/l Flotte, vorzugsweise von 5 bis 20 g/l Flotte, gearbeitet, wobei gleichzeitig auch Hochveredlungsmittel, wie Knitterarm- oder Krumpffest-Ausrüstungsmittel eingesetzt werden können.

Neben der Verminderung der Faser/Faser-Reibung und der Faser/-Metall-Reibung sowie der Reduzierung der Nadeleinstichkräfte werden von Textil- und/oder Faserhilfsmitteln noch weitere Eigenschaften verlangt: So sollen diese beispielsweise zu keinen oder nur zu geringen Vergilbungen führen, scherstabil, weichmachend, wenig, wenn nicht sogar nichtschäumend sowie thermostabil sein. Um diesen Forderungen gerecht zu werden, können die erfindungsgemäß verwendeten Polyether, die vorzugsweise in Form wäßriger Dispersionen vorliegen, mit Weichmachern sowie üblichen in Textil- und/oder Faserhilfsmitteln enthaltenen Hilfsstoffen, wie Antioxidantien, Entschäumern, Stabilisatoren, Antistatika, Konservierungsmitteln, pH-Wert-Regulantien und/oder Duftstoffen abgemischt werden.

Bevorzugt werden
- 5 bis 30 Gew.-%: aliphatische Polyether alleine oder in Kombination mit Paraffinen, Polyethylenen, Fettsäureestern, Silikonen und/oder Polyalkylenglykolen
- 1 bis 20 Gew.-%: Dispergatoren
- 0 bis 15 Gew.-%: Weichmacher
- 0 bis 6 Gew.-%: übliche in Textil- und/oder Faserhilfsmitteln enthaltende Hilfsstoffe, beispielsweise Antioxidantien, Entschäumer, Stabilisatoren, Antistatika, Konservierungsmittel, pH-Wert-Regulantien und/oder Duftstoffe
ad 100 Gew.-% Wasser
im Sinne der Erfindung verwendet.

Die vorzugsweise in Form wäßriger Dispersionen vorliegenden erfindungsgemäß verwendeten Polyether können nach ansich bekannten Methoden mit nichtionischen, kationischen, anionischen und/oder amphoteren Dispergatoren in Wasser dispergiert werden. Geeignete nichtionische Dispergatoren sind alkoxylierte, vorzugsweise ethoxylierte und/oder propoxylierte Fette, Öle, Fettalkohole mit 8 bis 24 C-Atomen im Fettrest, Fettamine mit 8 bis 24 C-Atomen im Fettrest und/oder C₈₋₁₈-Alkylphenole, beispielsweise Ricinusöl mit 25 Ethylenoxideinheiten (EO), Talgalkohol mit 5 EO, Talgalkohol mit 20 EO, C₁₂₋₁₈-Kokosalkohol mit 10 EO und/oder Nonylphenol mit 10 EO. Fettamine enthalten beispielsweise 2 bis 10 EO. Als kationische Dispergatoren kommen alkoxylierte, vorzugsweise ethoxylierte und/oder propoxylierte Alkylamine mit 10 bis 22 C-Atomen in Form ihrer Ammoniumsalze in Frage, beispielsweise Stearylamin mit 10 Mol EO. Als anionische Dispergatoren eignen sich beispielsweise Alkali- und/oder Ammoniumsalze von C₆₋₂₄-Fettsäuren, C₈₋₂₂-Alkyl- und/oder C₈₋₂₂-Alkylethersulfaten, C₈₋₂₂-Alkyl- und/oder C₈₋₂₂-Alkylbenzolsulfonaten, C₈₋₂₂-Alkyl-und/oder C₈₋₂₂-Alkylbenzolsulfosuccinaten und/oder C₈₋₂₂-Alkyl-und/oder C₈₋₂₂-Alkyletherphosphaten. Als amphotere Dispergatoren eignen sich zum Beispiel C₈₋₂₂-Alkyldimethylbetaine, N-C₈₋₂₂-Alkylamidobetaine und/oder von Aminosäuren abzuleitende Amphotenside.

Als weichmachende Komponente können den erfindungsgemäß verwendeten Polyethern Fettsäureamidopolyamine zugesetzt werden, die vorzugsweise aus gesättigten C₁₆₋₂₂-Fettsäuren oder C₁₆₋₂₂-Fettsäuregemischen sowie deren Estern und Polyalkylenpolyaminen wie Diethylentriamin, Triethylentetramin, Tetraethylenpentamin oder Aminoethylethanolamin erhalten werden, wobei die Umsetzung in einem solchen Molverhältnis erfolgt, daß zur Salzbildung befähigte Aminstickstoffatome erhalten bleiben. Die Fettsäureamidopolyamine liegen in Form ihrer Salze mit vorzugsweise niederen Carbonsäuren oder Hydroxycarbonsäuren mit 1 bis 4 C-Atomen, beispielsweise Essigsäure oder Glycolsäure vor. Im Rahmen der vorliegenden Erfindung eignen sich auch anorganische Säuren, beispielsweise Halogenwasserstoffe, wie Chlorwasserstoff, Sauerstoffsäuren des Phosphors, wie Orthophosphorsäure, phosphorige- und unterphosphorige Säure, Sauerstoffsäuren des Schwefels, wie Schwefelsäure und schweflige Säure sowie Borsäure und Phosphonsäuren zur Bildung von Fettsäureamidopolyaminsalzen.

Des weiteren eignen sich Quartärammoniumsalze wie Lauryl- trimethylammoniumchlorid, Dodecylbenzyl-trimethyl-ammoniummethosulfat, Dimethyl-distearylammoniumchlorid und/oder 3-Ethyl-1-hydroxyethyl-2-heptadecyl-imidazolinium-ethylsulfat als Weichmacher. Ferner können auch Mono- und/oder Diethanolamide, wie Talgfettsäurediethanolamid, als weichmachende Bestandteile enthalten sein.

Die erfindungsgemäß verwendeten Polyether enthalten 0 bis 0,5 Gewichtsprozent Antioxidantien, beispielsweise Sauerstoffsäuren des Phosphors, wie phosphorige- und unterphosphorige Säure, oder Alkalidisulfite, 0 bis 1,0 Gewichtsprozent Entschäumer auf Silikonbasis, 0 bis 1,0 Gewichtsprozent Stabilisatoren, beispielsweise Stärkederivate und Gummi arabicum, 0 bis 5 Gewichtsprozent Antistatika, beispielsweise alkoxylierte, vorzugsweise ethoxylierte und/oder propoxylierte C₆₋₂₄-Fettamine, 0 bis 0,05 Gewichtsprozent Konservierungsmittel, beispielsweise Formaldehyd, pH-Wert-Regulantien, beispielsweise C₁₋₄-Carbonsäuren und/oder C₁₋₄-Hydroxycarbonsäuren, wie Essigsäure, Glycolsäure, Alkalihydroxide, wie Kaliumhydroxid und/oder Aminoalkohole, wie 2-Diethylaminoethanol und/oder 0 bis 0,1 Gewichtsprozent Duftstoffe.

Die mit den erfindungsgemäß verwendeten Polyether behandelten Strickgarne, Webgarne, Nähgarne, Wirkware oder Gewebe zeigen unabhängig von der Art, wie die Polyether appliziert werden, deutlich geringere Reibwerte sowie stark reduzierte Einstichkräfte. Die erfindungsgemäß verwendeten Polyether sind unter thermischer Belastung, beispielsweise beim Trocknen oder Fixieren farbstabil und nicht flüchtig.

### Beispiele

### Beispiel 1 EO bedeutet Ethylenoxid. Bw = Baumwolle, PES = Polyester

Herstellung stabiler, wäßriger Dispersionen A bis C, die erfindungsgemäße Glättemittel enthalten.

| | | |
|---|---|---|
| A) | 115,5 g | Talgalkyl . 2 EO-Talgalkylether, hergestellt durch Umsetzung von Talgalkohol . 2 EO mit Talgalkylsulfat, Natriumsalz |
| | 38,5 g | anoxidiertes High density(HD)-Polyethylen (mittleres Molekulargewicht = 4 500, |
| | | Säurezahl (SZ) = 30 |
| | 4,5 g | 2-Diethylaminoethanol |
| | 6,7 g | Talgalkohol . 5 EO |
| | 13,3 g | Talgalkohol . 20 EO |
| | 20,0 g | C₁₂₋₁₈-Kokosalkohol . 10 EO |
| | 0,6 g | Natriumdisulfit |
| | 600,9 g | Wasser |

Die aufgeführten Einsatzstoffe wurden 1 Stunde bei 155 bis 160 °C unter Rühren in einem Becherautoklaven erhitzt. Nach dem Abkühlen wurden 800 g einer feinteiligen Dispersion mit einem pH-Wert von 9,1 erhalten.

| | | |
|---|---|---|
| B) | 100,0 g | Talgalkyl . 5 EO-Stearylether, hergestellt durch Umsetzung von Talgalkohol . 5 EO mit Stearylchlorid |
| | 54,0 g | anoxidiertes HD-Polyethylen analog A |
| | 4,8 g | Kalilauge, 45 %ig |
| | 20,0 g | C₁₂₋₁₈-Kokosalkohol . 10 EO |
| | 20,0 g | Nonylphenol . 10 EO |
| | 0,8 g | Natriumdisulfit |
| | 600,4 g | Wasser |

Aus den Einsatzstoffen wurden nach der in A beschriebenen Methode 800 g einer feinteiligen Dispersion hergestellt, deren pH-Wert 9,8 betrug.

| | | |
|---|---|---|
| C) | 100,0 g | Dodecyl . 2 EO-Talgalkylether, hergestellt durch Umsetzung von Dodecylalkohol . 2 EO mit Talgalkylsulfat, Natriumsalz |
| | 54,0 g | anoxidiertes HD-Polyethylen analog A |
| | 4,8 g | Kalilauge, 45 %ig |
| | 20,0 g | C₁₂₋₁₈-Kokosalkohol . 10 EO |
| | 20,0 g | Nonylphenol . 10 EO |
| | 0,8 g | Natriumdisulfit |
| | 600,4 g | Wasser |

Aus den Einsatzstoffen wurden nach der in A beschriebenen Methode 800 g einer feinteiligen Dispersion hergestellt, deren pH-Wert 9,5 betrug.

### Beispiel 2 (Vergleich)

Formulierungen stabiler wäßriger Dispersionen D bis F, die Glättemittel aus dem Stand der Technik enthalten:

| | | |
|---|---|---|
| D) | 200,0 g | Low density (LD) - Polyethylen (mittleres Molekulargewicht = 1650, |
| | | SZ = 26; Schmelzpunkt = 98 - 102 °C) |
| | 55,0 g | Talgamin . 10 EO |
| | 6,3 g | Essigsäure, 10%ig |
| | 750,0 g | Wasser |

| | | |
|---|---|---|
| E) | 179,5 g | HD-Polyethylen (mittleres Molekulargewicht = 4 700, SZ = 29, Schmelzpunkt = 130 bis 140 °C) |
| | 20,8 g | Glykolsäure, 70%ig |
| | 53,7 g | Talgamin . 2 EO |
| | 3,1 g | Natriumdisulfit |
| | 742,9 g | Wasser |

| | | |
|---|---|---|
| F) | 180,0 g | Parraffinum durum (Schmelzpunkt = 52 bis 54 °C) |
| | 120,0 g | Isotridecylstearat |
| | 2,4 g | Stearylalkohol . 20 EO |
| | 48,0 g | Fettsäureamidopolyamin, Basis: Behen/Stearinsäure und Tetraethylenpentamin; N_{titr.} = 3,2 % |
| | 9,6 g | Kokosfettsäure-polydiethanolamid |
| | 48,0 g | Essigsäure, 60 %ig |
| | 592,0 g | Wasser |

### Anwendungsbeispiel 1

Garn aus 100 % Baumwolle wurde auf einem Hochtemperatur-Kurzflottenfärbeapparat in der Aufmachung als Preßspule gefärbt. Die Färbung wurde mit Reaktivfarbstoffen durchgeführt, geseift und zur Verbesserung der Naßechtheiten nachbehandelt. Die anschließende Glättebehandlung erfolgte aus frischem Bad in essigsaurem Medium bei einem pH-Wert von 5,5 während 20 Minuten bei 50 °C. Zur Anwendung gelangten die wäßrigen Dispersionen mit den in A, B oder C enthaltenen erfindungsgemäßen Glättemitteln oder mit den in D, E oder F enthaltenen bekannten Glättemitteln, mit einer jeweiligen Wirkstoffauflage von 0,6 Gewichtsprozent. Die Trocknung der Garne erfolgte auf einem Drucktrockner.

Die Reibungskoeffizienten My wurden auf der Schlafhorstreibwertwaage ermittelt und sind in Tabelle 1 zusammengestellt.

**Tabelle 1**

| wäßrige Dispersion, enthaltend Glättemittel | Reibwerte (My-Wert) Bw-Garn, Nm 60/1 |
|---|---|
| A erfindungsgemäß | 0,15 |
| B erfindungsgemäß | 0,17 |
| C erfindungsgemäß | 0,16 |
| D Stand der Technik | 0,25 |
| E Stand der Technik | 0,20 |
| F Stand der Technik | 0,21 |

### Anwendungsbeispiel 2

Auf einer Labor-Düsenfärbemaschine wurde Bw/PES-Maschenware mit Reaktiv- und Dispersionsfarbstoffen gefärbt. Die Avivierung erfolgte aus frischem Bad bei einem pH-Wert von 6 in 20 Minuten bei 45 °C unter Einsatz wäßriger Dispersionen, enthaltend die erfindungsgemäßen Glättemittel A, B oder C oder die bekannten Glättemittel D, E oder F, mit Wirkstoffauflagen von jeweils 0,5 Gewichtsprozent. Die Trocknung der Warenabschnitte wurde in einem Tumbler durchgeführt.

Als Maß für die Vernähbarkeit wurden die Nähnadeleinstichkräfte auf einer Pfaff-Industrienähmaschine Typ 483 mit eingebautem Einstichkraft-Aufnehmer, 4000 Stiche pro Minute gemessen. Die Mittelwerte aus 50 Einzeleinstichen sind in Tabelle 2 aufgeführt.

**Tabelle 2**

| wäßrige Dispersion, enthaltend Glättemittel | Nähnadeleinstichkräfte in cN Bw/PES-Wirkware |
|---|---|
| A erfindungsgemäß | 150 |
| B erfindungsgemäß | 194 |
| C erfindungsgemäß | 174 |
| D Stand der Technik | 327 |
| E Stand der Technik | 264 |
| F Stand der Technik | 253 |

### Anwendungsbeispiel 3

Baumwollwirkware wurde auf dem Foulard unter Einsatz von 50 g/l Flotte Stabitex ^{(R)} FRD, Henkel KGaA (Dimethyloldihydroxyethylenharnstoff) und 5,0 g/l Flotte Magnesiumchlorid als Katalysator hochveredelt. Auf dem Spannrahmen wurde eine Schockkondensation während 30 Sekunden bei 175 °C vorgenommen. Zur Verbesserung der Nähfähigkeit und der Griffgebung wurde den Flotten je 50 g/l Flotte der wäßrigen Dispersionen, enthaltend die erfindungsgemäßen Glättemittel A, B oder C oder die bekannten Glättemittel D, E oder F zugegeben. Der Abquetscheffekt auf dem Foulard betrug 80 %.

Die Nähnadeleinstichkräfte in cN wurden analog Anwendungsbeispiel 2 ermittelt und sind in Tabelle 3 zusammengestellt.

**Tabelle 3**

| wäßrige Dispersion, enthaltend Glättemittel | Nähnadeleinstichkräfte in cN Bw-Wirkware |
|---|---|
| A, erfindungsgemäß | 261 |
| B, erfindungsgemäß | 285 |
| C, erfindungsgemäß | 270 |
| D, Stand der Technik | 430 |
| E, Stand der Technik | 328 |
| F, Stand der Technik | 346 |

## Patentansprüche

1. Verwendung von aliphatischen Polyethern der allgemeinen Formel
R¹ - X - O - R²
mit R¹, R² = gerad- und/oder verzweigtkettige, gesättigte und/oder ungesättigte, OH-gruppenhaltige oder OH-gruppenfreie Alkylreste natürlichen und/oder synthetischen Ursprungs mit 6 bis 24 C-Atomen und X = Homo- oder Copolymer enthaltend ein oder mehrere C₂₋₆-Alkylenoxide mit einem Polymerisationsgrad von 1 - 25 alleine oder in Kombination mit bekannten Glättemitteln in Form von Lösungen, Emulsionen oder Dispersionen als Glättemittel für Strickgarn, Webgarn, Nähgarn, Wirkware oder Gewebe.

2. Verwendung nach Anspruch 1, dadurch gekennzeichnet, daß Polyether verwendet werden, deren Alkylreste R¹ und R² 8 bis 22 C-Atome besitzen und X ein Homo- oder Copolymer enthaltend ein oder mehrere C₂₋₄-Alkylenoxide mit einem Polymerisationsgrad von 1 - 12 bedeutet.

3. Verwendung nach einem oder beiden der Ansprüche 1 und 2, dadurch gekennzeichnet, daß Polyether verwendet werden, deren Alkylreste R¹ und R² 12 bis 18 C-Atome besitzen und X Ethylenoxid mit einem Polymerisationsgrad Von 1 - 6 bedeutet.

4. Verwendung nach einem oder mehreren der Ansprüche 1 bis 3, dadurch gekennzeichnet, daß Polyether in Kombination mit den bekannten Glättemitteln Paraffine, Polyethylene, Fettsäureester, Silicone und/oder Polyalkylenglycole verwendet werden.

5. Verwendung nach einem der mehreren der Ansprüche 1 bis 4, dadurch gekennzeichnet, daß das Gewichtsverhältnis aliphatische Polyether : bekannten Glättemitteln zwischen 10 : 1 und 1 : 4, vorzugsweise zwischen 4 : 1 und 1 : 1 liegt.

6. Verwendung nach einem oder mehreren der Ansprüche 1 bis 5, dadurch gekennzeichnet, daß die Polyether alleine oder in Kombination mit bekannten Glättemitteln in Form wäßriger Dispersionen verwendet werden.

7. Verwendung nach einem der mehreren der Ansprüche 1 bis 6, dadurch gekennzeichnet, daß die aliphatischen Polyether alleine oder in Kombination mit bekannten Glättemitteln in Mengen von 5 bis 30 Gew.-% in Mischung mit Dispergatoren in Mengen von 1 bis 20 Gew.-%, sowie ggf. Weichmacher in Mengen von 0 bis 15 Gew.-% und/oder übliche in Textil- und/oder Faserhilfsmitteln enthaltende Hilfsstoffe, beispielsweise Antioxidantien, Entschäumer, Stabilisatoren, Antistatika, Konservierungsmittel, pH-Wert-Regulatien und/oder Duftstoffe in Mengen von 0 bis 6 Gew.-% sowie zu ad 100 Gew.-% Wasser verwendet werden.

8. Verfahren zum Glätten von Strickgarn, Webgarn, Nähgarn, Wirkware oder Gewebe, dadurch gekennzeichnet, daß diese mit aliphatischen Polyethern der allgemeinen Formel
R¹ - X - O - R²
mit R¹, R² = gerad- und/oder verzweigtkettige, gesättigte und/oder ungesättigte, OH-gruppenhaltige oder OH-gruppenfreie Alkylreste natürlichen und/oder synthetischen Ursprungs mit 6 bis 24 C-Atomen und X = Homo- oder Copolymer enthaltend ein oder mehrere C₂₋₆-Alkylenoxide mit einem Polymerisationsgrad von 1 - 25 alleine oder in Kombination mit bekannten Glättemitteln in Form von Lösungen, Emulsionen oder Dispersionen behandelt werden.

## Claims

1. The use of aliphatic polyethers corresponding to the following general formula
R¹ - X - O - R²
in which R¹ and R² are linear and/or branched, saturated and/or unsaturated, OH-containing or OH-free C₆₋₂₄ alkyl radicals of natural and/or synthetic origin and X is a homopolymer or copolymer containing one or more C₂₋₆ alkylene oxides having a degree of polymerization of 1 to 25,
either on their own or in combination with known smoothing agents in the form of solutions, emulsions or dispersions as smoothing agents for knitting yarn, weaving yarn, sewing yarn, woven or knitted fabrics.

2. The use claimed in claim 1, characterized in that polyethers of which the alkyl radicals R¹ and R² contain 8 to 22 carbon atoms and X is a homopolymer or copolymer containing one or more C₂₋₄ alkylene oxides having a degree of polymerization of 1 to 12 are used.

3. The use claimed in one or both of claims 1 and 2, characterized in that polyethers of which the alkyl radicals R¹ and R² contain 12 to 18 carbon atoms and X is ethylene oxide having a degree of polymerization of 1 to 6 are used.

4. The use claimed in one or more of claims 1 to 3, characterized in that polyethers are used in combination with the known smoothing agents paraffins, polyethylenes, fatty acid esters, silicones and/or polyalkylene glycols.

5. The use claimed in one or more of claims 1 to 4, characterized in that the ratio by weight of aliphatic polyethers to known smoothing agents is from 10:1 to 1:4 and preferably from 4:1 to 1:1.

6. The use claimed in one or more of claims 1 to 5, characterized in that the polyethers are used on their own or in combination with known smoothing agents in the form of aqueous dispersions.

7. The use claimed in one or more of claims 1 to 6, characterized in that the aliphatic polyethers are used either on their own or in combination with know smoothing agents in quantities of 5 to 30% by weight in admixture with dispersants in quantities of 1 to 20% by weight and, optionally, softeners in quantities of 0 to 15% by weight and/or additives typically present in fabric and/or fibre auxiliaries, for example antioxidants, foam inhibitors, stabilizers, antistatic agents, preservatives, pH regulators and/or fragrances and ad 100% by weight water.

8. A process for smoothing knitting yarn, weaving yarn, sewing yarn, woven or knitted fabrics, characterized in that these materials are smoothed with aliphatic polyethers corresponding to the following general formula
R¹ - X - O - R²
in which R¹ and R² are linear and/or branched, saturated and/or unsaturated, OH-containing or OH-free C₆₋₂₄ alkyl radicals of natural and/or synthetic origin and X is a homopolymer or copolymer containing one or more C₂₋₆ alkylene oxides having a degree of polymerization of 1 to 25,
either on their own or in combination with known smoothing agents in the form of solutions, emulsions or dispersions.

## Revendications

1. Utilisation de polyéthers aliphatiques de formule générale :
R¹ - X - O - R²
avec R¹ et R² = radicaux alcoyle à chaîne droits et/on ramifiée, saturés et/ou non saturés, renfermant des groupes OH ou dépourvus de groupes OH, d'origine naturelle et/ou synthétique ayant de 6 à 24 atomes de carbone, et X = un homo ou copolymère renfermant un ou plusieurs oxydes d'alcoylène en C₂ à C₆ avec un degré de polymérisation de 1 à 25, seuls ou en combinaison avec des agents d'ensimage connus sous forme de solutions, d'émulsions ou de dispersions en tant qu'agents d'ensimage pour des fils à tricoter, des fils à tisser, des fils à coudre, des articles de bonneterie ou des tissus.

2. Utilisation selon la revendication 1, caractérisée en ce que l'on utilise des polyéthers, dont les radicaux alcoyle R¹ et R² possèdent de 8 à 22 atomes de C et où X signifie un homo ou copolymère renfermant un ou plusieurs oxydes d'alcoylène en C₂ à C₄ ayant un degré de polymérisation de 1 à 12.

3. Utilisation selon l'une ou les deux revendications 1 et 2, caractérisée en ce que l'on utilise des polyéthers dont les radicaux alcoyle R¹ et R² possèdent de 12 à 18 atomes de carbone et X signifie de l'oxyde d'éthylène avec un degré de polymérisation de 1 à 6.

4. Utilisation selon l'une ou plusieurs des revendications 1 à 3, caractérisée en ce que l'on utilise des polyéthers en combinaison avec les agents d'ensimage connus : paraffine, polyéthylène, esters d'acide gras, silicones et/ou polyalcoylène- glycols.

5. Utilisation selon l'une ou plusieurs des revendications 1 à 4, caractérisée en ce que le rapport pondéral des polyéthers aliphatiques/agents d'ensimage connus se situe entre 10 : 1 et 1 : 4 de préférence entre 4 : 1 et 1 : 1.

6. Utilisation selon l'une ou plusieurs des revendications 1 à 5, caractérisée en ce que les polyéthers sont utilisés seuls ou en combinaison avec des agents d'ensimage connus sous forme de dispersions acqueuses.

7. Utilisation selon une ou plusieurs des revendications 1 à 6, caractérisée en ce que les polyéthers aliphatiques sont utilisés seuls ou en combinaison avec des agents d'ensimage connus en quantités allant de 5 à 30 % en poids, en mélange avec des agents dispersants en quantités allant de 1 à 20 % en poids, ainsi que, le cas échéant, des agents assouplissants en quantités allant de 0 à 15 % en poids, et/ou des substances auxiliaires usuelles contenant dans des adjuvants de fibres ou de textiles, par exemple des anti-oxydants, des anti-mousse, des agents stabilisants, des agents anti-statiques, des agents de conservation, des agent de régulation de la valeur du pH et/ou des parfums en quantités allant de 0 à 6 % en poids ainsi que de l'eau en quantité pour à 100 % en poids.

8. Procédé d'ensimage des fils à tricoter, des fils à tisser, des fils à coudre, des articles de bonneterie, ou des tissus, caractérisé en ce que ceux-ci sont traités par des polyéthers aliphatiques de formule générale :
R¹ - X - O - R²
avec R¹ et R² = radicaux alcoyle à chaîne droite et/ou ramifiée, saturés et/ou non saturés, renfermant des groupes OH ou dépourvus de groupe OH, d'origine naturelle et/ou synthétique, ayant de 6 à 24 atomes de carbone et X = homo ou copolymère renfermant un ou plusieurs oxydes d'alcoylène en C₂ à C₆, ayant un degré de polymérisation de 1 à 25, seuls ou en combinaison avec des agents d'ensimage connus sous la forme de solutions, d'émulsions ou de dispersions.
